# EUROPÄISCHE PATENTSCHRIFT

(11) **EP 1 386 118 B1**
(45) Veröffentlichungstag und Bekanntmachung des Hinweises auf die Patenterteilung: **14.09.2005**
(21) Anmeldenummer: 02730132.4
(22) Anmeldetag: 09.04.2002
(51) Int. Cl.: F41A 3/66

(54) **VERFAHREN ZUM ENDBEARBEITEN EINER VERRIEGELUNGSFLÄCHE EINER SELBSTLADE-HANDFEUERWAFFE SOWIE HIERDURCH ERHALTENE VERRIEGELUNGSFLÄCHE**
METHOD FOR FINISHING A LOCKING SURFACE OF A SEMI-AUTOMATIC HANDGUN AND A LOCKING SURFACE OBTAINED THEREBY
PROCEDE D'USINAGE DE FINITION D'UNE SURFACE DE VERROUILLAGE D'UNE ARME A FEU AUTOMATIQUE ET SURFACE DE VERROUILLAGE AINSI OBTENUE

(30) Priorität: 10.05.2001 DE 10122663
(43) Veröffentlichungstag der Anmeldung: 04.02.2004
(73) Patentinhaber: Heckler & Koch GmbH, 78727 Oberndorf/Neckar (DE)
(72) Erfinder: WELDLE, Helmut, 78727 Oberndorf (DE); BANTLE, Hans-Peter, 78655 Dunningen-Seedorf (DE)
(74) Vertreter: von Samson-Himmelstjerna, Friedrich
(86) Internationale Anmeldenummer: PCT/EP2002/003954
(87) Internationale Veröffentlichungsnummer: WO 2002/090862

(56) Entgegenhaltungen:
- EP-A- 0 253 573
- US-A- 3 110 223
- US-A- 5 664 359
- US-A- 6 040 551

## Beschreibung

Die Erfindung betrifft ein Verfahren zum Endbearbeiten einer bereits die endgültige Form aufweisenden Verriegelungsfläche an einer Selbstlade-Handfeuerwaffe, insbesondere derjenigen Verriegelungsfläche, die von der vorderen (nach hinten weisenden) Querfläche des Auswurffensters des Schlittens einer Selbstladepistole gebildet wird; darüber hinaus auch eine durch ein solches Verfahren hergestellte Verniegelungsfläche.

Lagebezeichnungen, die sich auf die Handfeuerwaffe und deren Teile beziehen, betreffen immer den normalen Waffenanschlag bei horizontaler Schußrichtung nach vorne. Die obengenannte Querfläche des Auswurffensters einer Selbstladepistole ist demnach eine weitgehend ebene, vertikale Fläche, die sich etwa senkrecht zu der horizontalen Schußrichtung erstreckt.

Es ist jedoch nicht eine geometrische Fläche alleine gemeint, sondern auch ein schmaler Bereich unter dieser, ähnlich einer Eisfläche. Diese "Fläche" muß hart und/oder zäh genug sein, um den auftretenden Flächenpressungen zu widerstehen.

Moderne Selbstladepistolen nach dem modifizierten Colt-Browning-System besitzen an der Oberseite des Laufes einen Vorsprung, die sogenannte Verriegelungswarze. Diese tritt beim Schließen des Verschlusses, des sogenannten Schlittens, in dessen Auswerferfenster von unten her ein. Beim Schuß drückt der Rückstoß den Schlitten nach hinten, während der Lauf durch die Reibung des in ihm beschleunigten Geschosses nach vorne gezogen wird. Im Ergebnis kann der Verschluß (oder Schlitten) sich erst öffnen, wenn das Geschoß den Lauf verlassen hat, der Gasdruck abgesunken ist und der Lauf sich ein wenig nach hinten bewegt hat. Dieser Ablauf von Vorgängen liegt zum Beispiel bei allen neueren bekannten Selbstladepistolen der Anmelderin vor.

Beim geschilderten Verriegelungsvorgang werden sehr erhebliche Kräfte von der vorderen Querfläche des Auswerferfensters, also der Verriegelungsfläche, auf die Verriegelungswarze übertragen. Bei sehr starker Munition nimmt die auftretende Flächenpressung im Material noch zu. Während die Waffe entriegelt, kann eine noch erhöhte Flächenpressung auftreten, da dann der kraftübertragende Materialstreifen immer schmäler wird.

An der Verriegelungswarze tritt kein Problem auf, weil der Lauf ohnehin vergütet ist. Im übrigen ist der Lauf bei Ordonnanzwaffen meist ein Verschleißteil.

Auch den Schlitten könnte man im Bereich seiner Auswurffenster-Vorderfläche, also seiner Verriegelungsfläche, härten und dann gegebenenfalls schleifen. Dabei wird aber in jedem Falle dessen Rostschutzbeschichtung beeinträchtigt. Man wird den Schlitten also erst nach der Härtung brünieren, da die Waffe sonst einen offenliegenden, unregelmäßigen, blanken Fleck an ihrer Oberseite hätte, der nicht nur unansehnlich, sondern auch rostgefährdet wäre.

Moderne Ordonnanzwaffen werden aber meist nitrocarburiert und dann oxidiert, wodurch eine schwarze, außerordentlich harte, beständige Rostschutzbeschichtung geschaffen ist. Diese Beschichtung ist erheblich abriebfester und chemisch beständiger, als eine Brünierung. Sie erfolgt jedoch thermisch bei einer so hohen Temperatur, daß ein etwa zuvor durch Härtung sorgsam eingestelltes Materialgefüge an der Verriegelungsfläche durch die thermische Schwärzungs-Behandlung gestört würde. Auch ein nachträgliches Härten, also ein Härten nach dieser Schwärzungs-Behandlung, ist nicht angebracht, da dies die Schwärzungs-Schicht im Härtungsbereich verfärben würde. Durch das danach meist notwendige Schleifen wird ein Teil der Schwärzungs-Schicht ohnehin wieder entfernt. Dieses Schleifen soll bei Materialverzug die genaue Gemometrie der Verriegelungsfläche wiederherstellen, weil bereits ein geringer Verzug dazu führen würde, daß die gehärtete Verriegelungsfläche nicht mehr satt auf der Verriegelungswarze aufliegt. Hierdurch würde die Auflagefläche verringert und damit die Flächenpressung erhöht. Damit wäre aber die mit der Härtung angestrebte Wirkung wieder zunichte gemacht.

Zwar wird bisher schon ein Teil des Schlittens induktiv gehärtet und danach geschliffen, doch liegt dieser Teil innerhalb der Waffe und ist deshalb von außen nicht sichtbar. Dessen Verfärbung stört also nicht. Auch beeinträchtigt die Wärmebehandlung der zu härtenden Stelle nicht die äußere Rostschutzbeschichtung, da die zu härtende Stelle und die rostschutzbeschichteten Abschnitte der Außenoberfläche zu weit auseinanderliegen.

Bisher hat man Schäden an der ungehärteten Verriegelungsfläche dadurch erfolgreich vermieden, daß man hochwertigeres Schlittenmaterial gewählt, den Schlitten und damit die Verriegelungsfläche verbreitert und/oder die Wandstärke des Schlittens an der Verriegelungsfläche vergrößert hat. Wenn aber ungewöhnlich stark geladene Munition verwendet wird, könnten noch immer sichtbare Verformungen nach sehr hohen Schußzahlen auftreten. Eine noch weitere Verbreiterung des Schlittens würde aber die Waffe schwer und klobig machen. Eine erhöhte Wandstärke des Schlittens führt konstruktive Probleme herbei. Ein noch hochwertigeres Material als das, welches heutzutage schon verwendet wird, wäre kaum möglich und jedenfalls zu aufwendig.

Auch der Einsatz eines Anschlags aus gehärtetem Federstahl, der dann die Verriegelungsfläche bildet, wäre möglich. Doch wäre diese Lösung umständlich und entsprechend aufwendig. Auch Induktionshärten der Schlittenkante von unten her unter gleichzeitiger Kühlung der bereits endbearbeiteten Oberseite des Schlittens und nachträgliches Feinschleifen und Entgraten nur der Verriegelungsfläche wäre möglich. Dabei sind jedoch geringe, noch sichtbare Verfärbungen an der Oberseite des Schlittens nicht ganz zu vermeiden. Im übrigen wäre auch dieses Verfahren recht teuer.

Immerhin wäre die obengenannte Problematik mit einer Vorgehensweise aus dem Stand der Technik beherrschbar. Die hohen Kosten und sonstigen Nachteile könnten vielleicht minimiert werden.

Hiervon ausgehend zielt die Erfindung darauf ab, den obigen Problemen rasch und kostengünstig abzuhelfen.

Dieses Ziel wird erfindungsgemäß durch die Gegenstände der Patentansprüche 1 und 5 gelöst; in verfahrensmäßiger Hinsicht also durch ein Verfahren zum Endbearbeiten einer bereits die endgültige Form aufweisenden Verriegelungsfläche an einer Selbstlade-Handfeuerwaffe, insbesondere der von der vorderen (nach hinten weisenden) Querfläche des Auswurffensters einer Selbstladepistole gebildeten Verriegelungsfläche, bei welchem die Verriegelungsfläche und/oder die an diese angrenzende Materialfläche mit einem härtenden Laserstrahl überstrichen wird.

Dieser Laserstrahl kann recht energiearm eingestellt werden; wegen seiner hohen Konzentration führt er aber zu einer örtlichen Überhitzung in einem schmalen Bereich. Der Laserstrahl erzeugt somit in seinem Auftreffpunkt eine hohe, zum Härten ausreichende Temperatur, die jedoch außerhalb dieses Punktes sehr rasch abfällt. Das den Auftreffpunkt umgebende Material führt nämlich die Wärme rasch ab; und zwar so rasch, daß ein Abschrecken nicht erforderlich ist. Unerwarteterweise erfolgt kein Verzug der Verriegelungsfläche.

Aus der DE 199 18 794 A1 (RHEINMETALL) ist eine Laserhärtung in der Waffentechnik zwar bereits bekannt geworden. Im bekannten Fall geht es jedoch darum, eine zur Achse eines Waffenrohres koaxiale Schicht der Innenoberfläche dieses Rohres zu härten, und zwar mit Hilfe eines in das Rohr eingeführten, rotierenden Spiegels. Die so gehärtete Schicht wird nachträglich mit einer Hartmetallschicht überzogen, ist also unsichtbar. Mit Verzug ist nicht zu rechnen, weil die zu härtende Fläche achssymmetrisch ist. Eine Ähnlichkeit mit der Problematik der Erfindung ist nicht festzustellen.

Aus der US 3 110 223, entsprechend dem Oberbegriff des Anspruchs 1, ist es bekanntgeworden, die Außenoberfläche des Laufes einer US-Militärpistole M 1911 oder M 1911 A1 o. dgl. zu verchromen. Damit werden auch die Verriegelungswarzen des Laufes verchromt.

Aus der US 5 664 359 ist es bekannt, wie in der genannten DE 199 18 194 A1, die Innenoberfläche eines Laufes laserzuhärten.

Bei der Erfindung kann der Laserstrahl unmittelbar auf die zu härtende Verriegelungsfläche gerichtet werden. Tastet der Laserstrahl nur eine - innerhalb der Verriegelungsfläche verlaufende - Linie ab, dann nimmt die hierdurch erzeugte Härtung beiderseits dieser Linie rasch ab. Tastet er dagegen die gesamte zu härtende Verriegelungsfläche ab, kann diese überhitzt werden und zu langsam abkühlen. Ein undefiniertes Kristallgemisch im Material wäre die Folge.

Es hat sich aber herausgestellt, daß ein Laserstrahl dann eine sehr gute Härtung der Verriegelungsfläche bewirkt, wenn er auf die Kante zwischen einer an die Verriegelungsfläche angrenzenden, i.w. senkrechte Materialfläche und dieser Materialfläche auftrifft und sein Auftreffpunkt längs dieser geführt wird. Dieser Auftreffbereich wird erheblich erhitzt, so daß infolge dieser Erhitzung eine Härtung erfolgen kann. Durch die scharfe Kante wird schnell eine hohe Erwärmung erreicht. Sobald kein Laserstrahl mehr vorliegt, erkaltet die Ecke augenblicklich und härtet aus.

Der so gehärtete Bereich kann sehr schmal sein. Trotz der ungleichmäßigen Erwärmung verzieht das Material sich dabei nicht. Vielmehr behält die Verriegelungsfläche ihre Form bei und benötigt deshalb keine Nachbearbeitung.

Der Laserstrahl wird bevorzugt unter einem Winkel schräg zur Verriegelungsfläche ausgerichtet (Anspruch 2), besonders bevorzugt unter einem Winkel von etwa 45° (Anspruch 3). Dabei ist es von Vorteil, wenn er von hinten und unten auf die Unterkante der Verriegelungsfläche auftrifft (der Schlitten liegt wie beim Schließen horizontal; die Schußrichtung weist nach vorne).

Der Laserstrahl hinterläßt auf der Materialfläche, auf die er auftrifft, allenfalls eine strichartige Markierung, die nicht störend ist. Ist diese Materialfläche jedoch rostschutzbehandelt, dann wird die Rostschutzschicht beeinträchtigt oder gar zerstört. Erfindungsgemäß wird es daher bevorzugt, den Laserstrahl auf diejenige Materialfläche zu richten, die von der Außenseite der Waffe her nicht sichtbar ist (Anspruch 4). Die dieser Materialfläche gegenüberliegende äußere Schlittenoberfläche kann in nahezu beliebiger Weise rostschutzbehandelt sein, weil man die Strahl-Intensität und die Entladungsfrequenz des Lasers so einstellen kann, daß er die rostgeschützte Oberfläche nicht auf eine die Rostschutz-Beschichtung gefährdende Temperatur aufheizt. Diese laserstrahlgehärtete Kante ist ohnehin der höchstbelastete Bereich.

In vorrichtungsmäßiger Hinsicht erreicht die Erfindung ihr Ziel durch eine Verriegelungsfläche an einer Selbstlade-Handfeuerwaffe, insbesondere Verriegelungsfläche an der Vorderseite des Auswerferfensters des Schlittens einer Selbstladepistole, mit einem durch ein Verfahren nach einem der Ansprüche 1 bis 4 lasergehärteten Bereich.

Bevorzugt ist die Verriegelungsfläche an einem Schlitten mit nitrocarburierter und oxidierter Außenoberfläche vorgesehen (Anspruch 6).

Dies ist besonders bei Ordonnanzmodellen vorteilhaft, bei denen Markierungen oder sonstige Spuren auf den sichtbaren Flächen vermieden werden sollen, damit nicht etwa bei der Truppe, die diese Selbstladepistole eingeführt hat, ein "Wegputzen" dieser Markierungen versucht wird.

Die erfindungsgemäß gehärtete Verriegelungsfläche wird zum Schlittenmaterial hierzu bevorzugt durch einen im Gefüge des Schlittenmaterials ausgebildeten keilförmigen Materialzwickel fortgesetzt. Dieser hat zwei freiliegende, von der Unterkante der Verriegelungsfläche ausgehende Flächen, von denen die eine sich nach oben bis etwa zur Oberkante der Veriegelungsfläche und die andere sich an der Unterseite des Schlittens nach vorne erstreckt. Diese beiden Flächen sind durch das Material des Schlittens hindurch längs eines Gefüge-Übergangsbereiches verbunden (Anspruch 7) .

Es wird demnach ein gehärteter Bereich gebildet, der durch die Verriegelungsfläche nach außen begrenzt ist und dessen Dicke nach unten zunimmt. Dies ist in unerwarteter Weise höchst vorteilhaft. Wenn nämlich der Lauf der Waffe beim Entriegeln nach unten absinkt, stützt sich der Schlitten über die Verriegelungsfläche auf einem immer schmäleren Streifen der Verriegelungswarze des Laufes ab. Somit kann die Flächenpressung an der Unterseite dieser Verriegelungsfläche ansteigen. An dieser Unterseite ist aber auch die Haltbarkeit wegen der dickeren Härteschicht erhöht.

Im oberen Teil der Verriegelungsfläche läuft der Gefüge-Übergangsbereich zwischen der gehärteten Schicht und der nicht-gehärteten Schicht unten oder in der Oberkante aus. So bleibt die oberflächen-behandelte Außenfläche der Waffe von irgendwelchen Veränderungen bewahrt, weil der genannte Übergangsbereich nicht in diese Außenfläche einmündet.

Bevorzugt erstrecken sich die beiden freiliegenden Flächen des gehärteten Materialzwickels etwa 1 bis 1,5 mm nach vorne und oben von der Unterkante der Verriegelungsfläche weg (Anspruch 8). Die Breite dieser Flächen überschreitet also nie die Höhe der Verriegelungsfläche und mündet demnach auch nie in die obere, geschwärzte Außenoberfläche der Waffe ein. Ein mittlerer, bevorzugter Wert der Dicke der Härteschicht ist 0,5 mm in Schußrichtung und 1,0 mm senkrecht dazu (in der Verriegelungsfläche).

Der Schlitten selbst besteht im wesentlichen aus zähem hochlegiertem Stahl (Anspruch 9), der bereits ungehärtet die für ihn benötigte Gebrauchsfestigkeit aufbringt. Besonders geeignet ist zum Beispiel 42CrMoS4. Als Nachbehandlung wird der fertig bearbeitete Schlitten im Rahmen einer Wärmebehandlung nitrocarburiert und schwarzoxidiert und danach erfindungsgemäß dessen Verriegelungsfläche lasergehärtet.

Die Erfindung ist in der beigefügten, schematischen Zeichnung noch näher erläutert; in dieser zeigt
Fig. 1 eine Seitenansicht eines teilweise aufgebrochenen Schlittens einer Selbstladepistole, und
Fig. 2 die vergrößerte Einzelheit II in Fig. 1.

Fig. 1 zeigt den Schlitten 1 einer Selbstladepistole, wobei die Schußrichtung nach links zeigt. Der Schlitten 1 besteht i.w. aus 42 CrMoS₄ und hat durch Wärmebehandlung geschwärzte Außenoberflächen 3. In seiner oberen Schlittenwand 9 befindet sich eine nach oben weisende Auswurföffnung 4, die nach vorne durch eine vertikale, sich quer zur Schußrichtung erstreckende Verriegelungsfläche 5 begrenzt ist. Letztere sitzt auf einer komplementären Verriegelungswarze eines Laufes (nicht gezeigt) auf, wenn die Pistole schußbereit ist. Die Höhe der Verriegelungsfläche ist bevorzugt gleich der Dicke der oberen Schlittenwand 9.

Wie in Fig. 2 gezeigt, schließt die Verriegelungsfläche 5 die Auswurföffnung 4 im Schlitten 1 nach vorne ab.

Nach der völligen Fertigstellung des Schlittens, auch der endgültigen Schwärzung seiner Außenoberflächen 3, wird er eingespannt, und ein Laser eines bekannten Typs wird so ausgerichtet, daß der Laserstrahl in Richtung des Pfeiles 15 zum Schlitten 1 hin verläuft und quer zur Bildebene verschoben wird; bevorzugt mit einer Vorschubgeschwindigkeit von etwa einigen 100 mm/Minute. Die mittlere Leistung des Lasers beträgt bevorzugt wenige 100 W, die Impulsdauer bevorzugt wenige Millisekunden, und die Frequenz bevorzugt etwa 100-150 Hz.

Diese Bearbeitung hinterläßt keine von außen sichtbaren Spuren. Sie führt zu einem zwickelförmigen gehärteten Bereich 11 im Material der oberen Schlittenwand 9 - einem Bereich, der nach vorne durch einen schrägen, klar umrissenen flachen Übergangsereich 13, nach hinten durch den unteren Teil der Verriegelungsfläche 5 und nach unten durch einen Teil der unteren Oberfläche 7 der oberen Schlittenwand 9 begrenzt ist. Das Schlittenmaterial 4 liegt im lasergehärteten zwickelförmigen Bereich 11 als ein feinstrukturiertes, martensitisches Gefüge vor.

Die Erfindung wurde besonders bei einer Selbstladepistole beschrieben, erstreckt sich aber auf alle Selbstladewaffen, wo eine überbelastete Verriegelungsfläche nachträglich gehärtet werden soll.

## Patentansprüche

1. Verfahren zum Endbearbeiten der bereits die endgültige Form aufweisenden, von der vorderen (nach hinten weisenden) Querfläche des Auswurffensters (4) einer Selbstladepistole gebildeten Verriegelungsfläche (5), **dadurch gekennzeichnet, daß** die Verriegelungsfläche (5) mittels eines Laserstrahls gehärtet wird und hierzu der Laserstrahl auf die Verriegelungsfläche (5) und/oder eine an diese unmittelbar angrenzende erste Materialfläche (7) gerichtet und so geführt wird, daß sein Auftreffpunkt die Materialfläche (7) bzw. die Verriegelungsfläche (5) entlangstreicht.

2. Verfahren nach Anspruch 1, **dadurch gekennzeichnet, daß** der Laserstrahl schräg auf die Kante zwischen Verriegelungsfläche (5) und erste Materialfläche (7) gerichtet wird.

3. Verfahren nach Anspruch 2, **dadurch gekennzeichnet, daß** der Laserstrahl unter einem Winkel von etwa 45° zur Verriegelungsfläche (5)ausgerichtet wird.

4. Verfahren nach einem der Ansprüche 1 bis 3, **dadurch gekennzeichnet, daß** der Laserstrahl auf diejenige Materialfläche (7) gerichtet wird, die von der Außenseite der Waffe her nicht sichtbar ist.

5. Verriegelungsfläche (5) an einer Selbstlade-Handfeuerwaffe, insbesondere Verriegelungsfläche (5) an der Vorderseite des Auswerferfensters (4) des Schlittens (1) einer Selbstladepistole, **dadurch gekennzeichnet, daß** die Veriegelungsfläche (5) mindestens teilweise einen durch ein Verfahren nach einem der Ansprüche 1 bis 4 lasergehärteten Bereich aufweist.

6. Verriegelungsfläche (5) nach Anspruch 5, vorgesehen bei einer Selbstladepistole mit nitrocarburierter und oxidierter Außenoberfläche (3) ihres Schlittens (1) .

7. Verriegelungsfläche nach Anspruch 5 oder 6, **dadurch gekennzeichnet, daß** ihr gehärteter Bereich (11) als ein im Gefüge des Schlittenmaterials gehärteter zwickelartiger Streifen (11) ausgebildet ist, der einen etwa dreieckigen Querschnitt aufweist, mit zwei freiliegenden, von der Unterkante der Verriegelungsfläche (5) ausgehenden Flächen, wobei die eine maximal sich nach oben bis etwa zur Oberkante der Veriegelungsfläche (5), erstreckt, die andere sich an der Unterseite des Schlittens (1) nach vorne erstreckt, beide Flächen über lasergehärtetes Schlittenmaterial miteinander verbunden sind und hierdurch ein Gefüge-Trennbereich (13) zum nicht lasergehärteten Schlittenmaterial gebildet wird.

8. Verriegelungsfläche nach Anspruch 7, **dadurch gekennzeichnet, daß** die Breite der beiden freiliegenden Flächen etwa 1 bis 1,5 mm nicht überschreitet.

9. Verriegelungsfläche nach einem der Ansprüche 5 bis 8, **dadurch gekennzeichnet, daß** sie an einem Schlitten (1) aus im wesentlichen zähem, hochlegiertem Stahl ausgebildet ist.

## Claims

1. Method of finishing the locking surface (5) which already has the final shape and is formed by the front (rearward-facing) lateral surface of the ejection opening (4) of a semi-automatic pistol, **characterized in that** the locking surface (5) is hardened by a laser beam and to this end the laser beam is directed onto the locking surface (5) and/or a first material surface (7) which directly adjoins said locking surface and guided such that its point of impact runs along the material surface (7) and/or the locking surface (5).

2. Method according to Claim 1, **characterized in that** the laser beam is directed at an angle onto the edge between locking surface (5) and first material surface (7).

3. Method according to Claim 2, **characterized in that** the laser beam is oriented at an angle of around 45° to the locking surface (5) .

4. Method according to one of Claims 1 to 3, **characterized in that** the laser beam is directed onto that material surface (7) which is not visible from outside the firearm.

5. Locking surface (5) on a semi-automatic handgun, in particular locking surface (5) on the front side of the ejection opening (4) of the slide (1) of a semi-automatic pistol, **characterized in that** the locking surface (5) at least partially has a region which has been laser-hardened by a method according to one of Claims 1 to 4.

6. Locking surface (5) according to Claim 5, provided on a semi-automatic pistol having a nitrocarburized and oxidized outer surface (3) of its slide (1).

7. Locking surface according to Claim 5 or 6, **characterized in that** its hardened region (11) is designed as a hardened gusset-like strip (11) having the structure of the slide material, said gusset having a generally triangular cross section and comprising two open surfaces leading from the lower edge of the locking surface (5), wherein one of these open surfaces extends upwards more or less to the upper edge of the locking surface (5) and the other extends forwards along the lower side of the slide (1), the two surfaces are connected to one another via laser-hardened slide material and as a result a structure separation region (13) to the non-laser-hardened slide material is formed.

8. Locking surface according to Claim 7, **characterized in that** the width of the two open surfaces does not exceed approximately 1 to 1.5 mm.

9. Locking surface according to one of Claims 5 to 8, **characterized in that** it is formed on a slide (1) made of substantially tough, high-alloy steel.

## Revendications

1. Procédé d'usinage de finition de la surface de verrouillage (5) formée par la surface transversale avant (pointant vers l'arrière) de la fenêtre d'éjection (4) d'un pistolet mitrailleur et présentant déjà la forme définitive,
**caractérisé en ce que** la surface de verrouillage (5) est durcie au moyen d'un rayon laser et, pour y parvenir, le rayon laser est dirigé sur la surface de verrouillage (5) et/ou sur une première surface de matériau (7) directement contiguë à cette surface de verrouillage, et guidé de manière telle que son point d'impact s'applique le long de la surface de matériau (7) ou de la surface de verrouillage (5).

2. Procédé selon la revendication 1, **caractérisé en ce que** le rayon laser est dirigé de façon oblique sur le bord compris entre la surface de verrouillage (5) et la première surface de matériau (7).

3. Procédé selon la revendication 2, **caractérisé en ce que** le rayon laser est dirigé suivant un angle à peu près égal à 45° par rapport à la surface de verrouillage (5).

4. Procédé selon l'une quelconque des revendications 1 à 3, **caractérisé en ce que** le rayon laser est dirigé sur la surface de matériau (7) qui n'est pas visible de l'extérieur de l'arme.

5. Surface de verrouillage (5) sur une arme à feu automatique, en particulier surface de verrouillage (5) située sur le côté avant de la fenêtre d'éjection (4) du chariot (1) d'un pistolet mitrailleur, **caractérisée en ce que** la surface de verrouillage (5) présente au moins partiellement une zone durcie par rayon laser suivant un procédé selon l'une quelconque des revendications 1 à 4.

6. Surface de verrouillage (5) selon la revendication 5, prévue dans le cas d'un pistolet mitrailleur dont la surface extérieure (3) du chariot (1) est nitrocarburée et oxydée.

7. Surface de verrouillage suivant la revendication 5 ou 6, **caractérisée en ce que** sa zone durcie (11) est configurée comme une bande (11) en forme de coin, durcie dans la structure du matériau du chariot, laquelle bande présente une section à peu près triangulaire comprenant deux surfaces dégagées partant du bord inférieur de la surface de verrouillage (5), où l'une des surfaces dégagées s'étend au maximum, vers le haut, à peu près jusqu'au bord supérieur de la surface de verrouillage (5), l'autre surface dégagée s'étend vers l'avant, sur le dessous du chariot (1), les deux surfaces étant reliées ente elles par un matériau de chariot durci par rayon laser et, de ce fait, une zone de séparation de structure (13) est formée par rapport au matériau de chariot non durci par rayon laser.

8. Surface de verrouillage selon la revendication 7, **caractérisée en ce que** la largeur des deux surfaces dégagées ne dépasse pas une dimension comprise entre 1 mm et 1,5 mm.

9. Surface de verrouillage selon l'une quelconque des revendications 5 à 8, **caractérisée en ce qu'**elle est conformée sur un chariot (1) réalisé dans un acier essentiellement résistant et fortement allié.
